# EUROPÄISCHE PATENTSCHRIFT

(11) **EP 0 111 076 B1**
(45) Veröffentlichungstag und Bekanntmachung des Hinweises auf die Patenterteilung: **03.05.1989**
(21) Anmeldenummer: 83109548.4
(22) Anmeldetag: 26.09.1983
(51) Int. Cl.: D06M 11/00, D06M 13/00

(54) **Flammwidrig ausgerüstetes flexibles Material**
Flame-resistant flexible material
Matériau flexible résistant à la flamme

(30) Priorität: 11.11.1982 DE 3241820
(43) Veröffentlichungstag der Anmeldung: 20.06.1984
(73) Patentinhaber: von Blücher, Hubert, D-40237 Düsseldorf (DE); von Blücher, Hasso, D-40237 Düsseldorf (DE); de Ruiter, Ernest, Dr., D-51381 Leverkusen (DE)
(72) Erfinder: von Blücher, Hubert, D-40237 Düsseldorf (DE); von Blücher, Hasso, D-40237 Düsseldorf (DE); de Ruiter, Ernest, Dr., D-51381 Leverkusen (DE)
(74) Vertreter: Eggert, Hans-Gunther, Dr.

(56) Entgegenhaltungen:
- DE-A- 2 105 019
- FR-A- 2 125 410
- FR-A- 2 328 790

## Beschreibung

Die Erfindung betrifft flammwidrig ausgerüstete, flexible Materialien, insbesondere Textilien.

Bei der Raumausstattung von Hotels, Theatern und Kongreßzentren, bei Bussen und Flugzeugen spielen flammhemmend ausgerüstete Textilien eine große Rolle als präventiver Schutz. Die derzeit für textile Flächengebilde verwendeten Flammschutzmittel bzw. flammwidrigen Ausrüstungen lassen sich in folgende Gruppen einteilen:
- Carbonisierende und dehydratisierende Mittel, die bei Cellulosefasern, z.B. Baumwolle, zur Abspaltung von Wasser führen, während ein schwer entflammbares Kohlenstoffgerüst zurückbleibt. Derartige Mittel sind als Pyrovatex° und Proban^{o} im Handel. Der Griff der Textilien wird zwar nicht beeinträchtigt, aber meist leidet die Festigkeit.
- Es gibt auch ähnliche flammwidrige Ausrüstungen speziell für Wolle.
- Unabhängig von der chemischen Natur der Faser werden beispielsweise Krustenbildner verwendet, die die Sauerstoffzufuhr reduzieren. Sie werden aber selten allein eingesetzt und spielen bei Textilien keine große Rolle.
- Ähnliches gilt für wasserabspaltende Mittel, z.B. Aluminiumhydroxid, die unter Bildung von Wasserdampf, der als Schutzgas wirkt, Energie verbrauchen. Ihre wirksame Menge zum Schutz eines textilen Materials ist relativ hoch.
- Radikalfänger, die die Kettenreaktion der Verbrennung unterbrechen, sind universal einsetzbar und spielen vor allem bei Kunststoffen eine große Rolle. Es handelt sich meist um Bromverbindungen oder _{'}um Kombinationen von Antimontrioxid mit einem Halogenspender.

Sieht man von den Ausrüstungen ab, die jeweils nur auf eine Faser, z. B. Cellulosefasern oder Wolle ansprechen, so ist festzustellen, daß alle anderen Flammschutzmittel den Charakter von Textilien nachteilig verändern. Der Griff wird hart bzw. brettig, und die Fähigkeit Luft und Wasserdampf hindurch zu lassen bzw. Feuchtigkeit auch nur zu transportieren, wird stark beeinträchtigt. Demzufolge leiden die Trageigenschaften beträchtlich. Der Grund dafür ist insbesondere bei dem Bindemittel zu suchen, das das pigmentförmige Flammschutzmittel fixiert, aber auch das Gewebe verklebt.

Die FR-A-2 125410 beschreibt ein flammwidrig ausgerüstetes flexibles Material, bei dem eine Lösung von Diammoniumphosphat als Muster in Form von Punkten oder Linien so aufgedruckt ist, das Zonen hoher Konzentration mit Zonen abwechseln, in denen sich nur wenig oder kein Flammschutzmittel befindet. Anstelle der üblichen gleichmäßigen Verteilung durch Eintauchen des Stoffes in eine stark verdünnte Lösung von Diammoniumphosphat soll hier eine punktförmige Konzentration dieses Flammschutzmittels erreicht werden.

Auch nach der FR-A-2 328 790 wird auf Textilien ein Flammschutzmittel in Form von Punkten aufgedruckt. Dabei handelt es sich um einen bestimmten bromierten Phosphorsäureester und kein pigmentförmiges Flammschutzmittel.

Die DE-A-2 105 019 beschreibt Gewebe, bei denen wenigstens zwei Hilfsmittel verschiedener Funktion auf die Oberfläche eines Gewebes aufgebracht werden, wobei das eine Hilfsmittel in Form von kleinen gleichmäßig auf der Oberfläche des Gewebes verteilten, z. B. fleckenartigen Zonen aufgebracht wird und das andere Hilfsmittel wenigstens auf einem Teil des restlichen Gebiets verteilt aufgebracht wird. Eines der beiden Hilfsmittel verschiedener Funktion kann auch ein Mittel zur Flammfestausrüstung des Gewebes sein.

Der Erfindung liegt die Aufgabe zugrunde, flexible, insbesondere textile, Materialien unter Verwendung von pigment- oder pulverförmigen Flammschutzmitteln in Kombination mit Bindemitteln in einer Weise flammwidrig auszurüsten, daß gute Trageeigenschaften bei hervorragender Schutzwirkung resultieren. Hierzu gehört auch die Möglichkeit der Verwendung von Flammschutzmitteln, die bisher nicht für Textilien verwendet wurden.

Erfindungsgemäß wird diese Aufgabe bei einem flammwidrig ausgerüsteten flexiblen Material, bei dem das Flammschutzmittel in Form von Häufchen oder Dämmen aufgedruckt ist, dadurch gelöst, daß die Häufchen oder Dämme des aufgedruckten Musters eine Höhe von 0,01 bis 1 mm und einen Durchmesser bzw. eine Breite von 0,05 bis 2 mm haben und 20 bis 80% der Oberfläche des flexiblen Trägers bedecken und entweder ein pulverförmiges Flammschutzmittel, das durch Aufschäumen eine feuerfeste Schicht bildet, oder pulverförmige Flammschutzmittel in Form von Bromverbindungen oder Kombinationen von Antimontrioxid mit einem Halogenspender sowie in beiden Fällen ein Bindemittel enthalten.

Die Häufchen oder Dämme des aufgedruckten pulverförmigen Flammschutzmittels haben vorzugsweise einen Durchmesser bzw. eine Breite von 0,2 bis 1 mm. Durch die Gestaltung des Drukkes wird dafür gesorgt, daß das aufgedruckte Muster des Flammschutzmittels nur 20 bis 80%, vorzugsweise 30 bis 70% der Oberfläche des flexiblen Trägers bedeckt.

Bei den pulverförmigen Flammschutzmitteln kann es sich sowohl um verkohlungsfördernde und feuererstickende als auch sperrschichtbildende Flammschutzmittel handeln. Gut geeignet sind auch die sogenannten Dämmschichtbildner, die Substanzen enthalten, die sich beim Erwärmen schaumig aufblähen, ab 200 bis 300°C verkohlen, sich dabei verfestigen und ein feinporiges gut isolierendes Polster bilden. Brauchbar sind ferner die für Kunststoffe bekannten pigmentförmigen Flammschutzmittel, deren flammhemmende Wirkung noch durch sogenannte Synergisten oder bestimmte Wichmacher bzw. die Bindemittel verstärkt werden kann. Auch selbstverlöschende Kunststoffe, insbesondere solche mit höherem Halogengehalt, sind allein oder in Kombination mit anderen bekannten Flammschutzmitteln brauchbar. Im Rahmen der Erfindung sind also alle pulverförmigen Flammschutzmittel verwendbar, die in Kombination mit dem als Träger dienenden textilen Flächengebilde und untereinander verträglich und beispielsweise in Römpps Chemie-Lexikon, 8. Aufl., (1981) unter dem Stichwort «Flammschutzmittel» und den hier aufgeführten Literaturstellen beschrieben sind.

Für das Aufdrucken der pulverförmigen Flammschutzmittel geeignete, insbesondere polymere, Bindemittel gehören chemisch beispielsweise zur Gruppe der Polyurethane, Polyacrylate oder Elastomere. Letztere können auch halogeniert, insbesondere chloriert oder fluoriert, sein. Sehr geeignet sind ferner Schmelzkleber auf Basis von Polyamiden, Polyestern oder Äthylen-Vinylacetat-Copolymeren (EVA). Beim Druck liegen die polymeren Bindemittel und die Schmelzkleber meist als Dispersion vor. In dem aufgedruckten Muster verbleiben dann aber nur die polymeren, verfestigten, beispielsweise vernetzten oder vulkanisierten, Bindemittel. Ihr Anteil in dem aufgedruckten Muster des Flammschutzmittels kann 5 bis 200, insbesondere 10 bis 50 Gew.%, bezogen auf das Flammschutzmittel, ausmachen.

Die Trägerschicht für das flammwidrig ausgerüstete flexible Material nach der Erfindung ist für die meisten Anwendungsgebiete, insbesondere für die Herstellung von Schutzanzügen, in der Regel ein textiles Flächengebilde aus Mineral-, Synthese- oder Naturfasern. Gewebe oder Gewirke werden wegen ihrer geringen Dicke bei hoher Festigkeit besonders bevorzugt. Die Auswahl des Trägertextils richtet sich nach dem gewünschten Verwendungszweck. Im Falle leichter Schutzbekleidung empfiehlt sich ein Verbundwerkstoff bzw. Mischgewebe aus Synthese- oder Naturfasern und Mineralfasern, wobei die Mineralfaserseite mit dem aufgedruckten Muster des Flammschutzmittels versehen wird. Auch die gleichzeitige Verwebung dieser Materialien ist gut geeignet. Die Mitverwendung von schwer entflammbaren bzw. besonders reißfesten Fasern, wie Aramiden (KEV-LAR, NOMEX) oder Polyimiden, kann für bestimmte Verwendungszwecke nützlich sein.

Das flexible Trägermaterial kann nicht nur einseitig, sondern auch beidseitig bedruckt werden und die Klebewirkung des polymeren Bindemittels vor seiner Verfestigung läßt sich nutzen, um ein Verbundmaterial herzustellen, das zwischen zwei flexiblen, insbesondere luftdurchlässigen Trägerschichten eine unterbrochene Schicht aus dem regelmäßig aufgedruckten Muster des gebundenen Flammschutzmittels von bis zu etwa 1 mm Dicke aufweist. Dann liegen beispielsweise diese Noppen des Flammschutzmittels zwischen zwei Bahnen und sind besser geschützt. Dieses Verbundmaterial läßt sich herstellen, indem man unmittelbar nach dem Bedrucken einer Bahn der flexiblen Trägerschicht eine weitere Trägerschichtbahn zulaufen läßt, dann das Verbundmaterial trocknet und durch Einwirkung von Druck und Hitze zusammenkaschiert.

Allgemein geschieht die Herstellung des erfindungsgemäßen flammwidrig ausgerüsteten flexiblen Materials in der Weise, daß eine Paste aus dem beispielsweise pulverförmigen Flammschutzmittel, gegebenenfalls mitflüssigen Flammschutzmitteln, Synergisten oder Weichmachern, einer Lösung oder Dispersion des polymeren Bindemittels und gegebenenfalls üblichen Druckhilfsmitteln durch Rotationssiebdruck auf die flexible Trägerschicht in einem bestimmten Muster aufgetragen, getrocknet und verfestigt wird. Wird das polymere Bindemittel z.B. in Form von Polyurethan- oder Polyacrylatlatices, dem Latex von gegebenenfalls halogenierten Elastomeren, wie Natur-, Synthese- oder Siliconkautschuk, Chloropren oder Fluoropren eingesetzt, dann müssen nach dem Druck die in einem bestimmten Muster aufgetragenen Häufchen oder Dämme des gebundenen Flammschutzmittels zur Entfernung der flüchtigen Latexbestandteile getrocknet werden. Je nach der chemischen Natur des Bindemittels können sie anschließend auch noch Druck und/oder Wärme ausgesetzt werden, um verfestigt, d.h. vernetzt oder vulkanisiert zu werden, sofern sich dabei nicht schon das Flammschutzmittel verändert, z.B. funktionsgemäß zersetzt.

Schmelzkleber, insbesondere auf Basis von Polyamiden, Polyestern oder EVA, können außer als Dispersion auch als Trockenpulver eingesetzt werden. Dann müssen die aufgedruckten Häufchen aus Flammschutzmitteln und Schmelzkleber unmittelbar nach dem Druck kurz einer Wärmestrahlung ausgesetzt werden, bevor man die bedruckte Bahn zur endgültigen Verfestigung in den sogenannten Trockenkanal fährt.

Die sich beim Erwärmen schaumig aufblähenden Dämmschichtbildner werden in einem solchen Muster bzw. Abstand der Flammschutzmittelpunkte aufgedruckt, daß das Druckmuster unter der Hitzeeinwirkung zu einer geschlossenen Schutzschicht zusammenschäumt, bevor der textile Träger erheblichen Schaden erleidet bzw. seine Festigkeit verliert. Einmal vorhanden, hält der Schaum dann extremen Belastungen während erstaunlich langer Zeit stand. Würde man den Brandschutzanstrich durch Beschichten bzw. Imprägnieren auftragen, so erhielte man aus dem flexiblen textilen Träger ein Brett, das nur für stationäre Anwendungen geeignet wäre. Die aufgedruckten Klümpchen oder Dämme hingegen verändern den Griff und die Luft- bzw. Wasserdampfdurchlässigkeit des textilen Materials nur wenig. Bei Verwendung eines durchsichtigen flexiblen Trägers, z. B. eines Glasfasergewebes oder auch einer Folie, bleibt trotz der aufgedruckten Punkte des Dämmschutzbildners noch eine beträchtliche Lichtdurchlässigkeit erhalten.

Es hat sich gezeigt, daß die erfindungsgemäßen flammwidrig ausgerüsteten flexiblen Materialien den gleichen Schutz bieten, wie bei einer vollflächigen Behandlung, während die Luftdurchlässigkeit noch immer sehr beachtlich und der Griff kaum verändert ist. Auch der Farbton des flexiblen Trägers bleibt auf der unbedruckten Seite erhalten. Die erfindungsgemäß flammwidrig ausgerüsteten flexiblen Materialien erlauben die Verarbeitung zu Schutzbekleidung für extreme Bedingungen im zivilen wie im militärischen Bereich.

## Patentansprüche

1. Flammwidrig ausgerüstetes flexibles Material, bei dem das Flammschutzmittel in Form von Häufchen oder Dämmen aufgedruckt ist, dadurch gekennzeichnet, daß die Häufchen oder Dämme des aufgedruckten Musters eine Höhe von 0,01 bis 1 mm und einen Durchmesser bzw. eine Breite von 0,05 bis 2 mm haben und 20 bis 80% der Oberfläche des flexiblen Trägers bedecken, und pulverförmige Flammschutzmittel in Form von Bromverbindungen oder Kombinationen von Antimontrioxid mit einem Halogenspender sowie ein Bindemittel enthalten.

2. Flammwidrig ausgerüstetes flexibles Material bei dem das Flammschutzmittel in Form von Häufchen oder Dämmen aufgedruckt ist, dadurch gekennzeichnet, daß die Häufchen oder Dämme des aufgedruckten Musters eine Höhe von 0,01 bis 1 mm und einen Durchmesser bzw. eine Breite von 0,05 bis 2 mm haben und 20 bis 80% der Oberfläche des flexiblen Trägers bedecken, und ein pulverförmiges Flammschutzmittel, das durch Aufschäumen eine feuerfeste Schicht bildet, sowie ein Bindemittel enthalten.

3. Flammwidrig ausgerüstetes flexibles Material nach Anspruch 1 oder 2, dadurch gekennzeichnet, daß das Bindemittel ein Polyurethan, Polyacrylat oder Elastomer ist.

4. Flammwidrig ausgerüstetes flexibles Material nach einem der Ansprüche 1 bis 3, dadurch gekennzeichnet, daß das Bindemittel ein Schmelzkleber auf Basis eines Polyamids, Polyesters oder Ethylen-Vinylacetat-Copolymeren ist.

5. Flammwidrig ausgerüstetes flexibles Material nach einem der Ansprüche 1 bis 4, dadurch gekennzeichnet, daß der Anteil des Bindemittels in dem aufgedruckten Muster 5 bis 200, insbesondere 10 bis 50 Gew.%, bezogen auf das Flammschutzmittel beträgt.

6. Flammwidrig ausgerüstetes flexibles Material nach einem der Ansprüche 1 bis 5, dadurch gekennzeichnet, daß die Häufchen oder Dämme des aufgedruckten Musters einen Durchmesser bzw. eine Breite von 0,2 bis 1 mm haben.

7. Flammwidrig ausgerüstetes flexibles Material nach einem der Ansprüche 1 bis 6, dadurch gekennzeichnet, daß das aufgedruckte Muster des Flammschutzmittels 30 bis 70% der Oberfläche des flexiblen Trägers bedeckt.

8. Flammwidrig ausgerüstetes flexibles Material nach einem der Ansprüche 1 bis 7, dadurch gekennzeichnet, daß das flexible Material ein textiles Flächengebilde ist.

9. Flammwidrig ausgerüstetes flexibles Material nach einem der Ansprüche 1 bis 8, dadurch gekennzeichnet, daß das flexible Material eine Folie ist.

## Claims

1. Flame-resistant, flexible material, in which the flame-proofing agent is printed on in the form of small piles or banks, characterised in that the small piles or banks of the pattern which is printed on have a height of 0.01 to 1 mm and a diameter or a width of 0.05 to 2 mm and cover 20 to 80% of the surface of the flexible support, and contain powdered flame-proofing agent in the form of bromine compounds or combinations of antimony trioxide with a halogen donor, and a binding agent.

2. Flame-resistant, flexible material, in which the flame-proofing agent is printed on in the form of small piles or banks, characterised in that the small piles or banks of the pattern which is printed on have a height of 0.01 to 1 mm and a diameter or a width of 0.05 to 2 mm and cover 20 to 80% of the surface of the flexible support, and contain a powdered flame-proofing agent which forms a fireproof layer by foaming, and a binding agent.

3. Flame-resistant, flexible material according to Claim 1 or 2, characterised in that the binding agent is a polyurethane, polyacrylate or elastomer.

4. Flame-resistant, flexible material according to one of Claims 1 to 3, characterised in that the binding agent is a hot-melt adhesive on the basis of a polyamide, polyester or ethylene-vinyl acetate copolymer.

5. Flame-resistant, flexible material according to one of Claims 1 to 4, characterised in that the proportion of the binding agent in the pattern which is printed on is 5 to 200, particularly 10 to 50% weight, relative to the flame-proofing agent.

6. Flame-resistant, flexible material according to one of Claims 1 to 5, characterised in that the small piles or banks of the pattern which is printed on have a diameter or a width of 0.2 to 1 mm.

7. Flame-resistant, flexible material according to one of Claims 1 to 6, characterised in that the pattern of the flame-proofing agent which is printed on covers 30 to 70% of the surface of the flexible support.

8. Flame-resistant, flexible material according to one of Claims 1 to 7, characterised in that the flexible material is a flat textile sheet.

9. Flame-resistant, flexible material according to one of Claims 1 to 8, characterised in that the flexible material is a film.

## Revendications

1. Matériau flexible rendu ignifuge, dans lequel l'agent retardateur de flamme est imprimé sous forme de monticules ou de levées, caractérisé en ce que les monticules ou levées de l'échantillon imprimé ont une hauteur de 0,01 à 1 mm et un diamètre ou une largeur de 0,05 à 2 mm et recouvrent 20 à 80% de la surface du support flexible, et contiennent des agents retardateurs de flamme en poudre sous forme de composés de brome ou d'associations de trioxyde d'antimoine et d'un accepteur d'halogène, ainsi qu'un liant.

2. Matériau flexible rendu ignifuge, dans lequel l'agent retardateur de flamme est imprimé sous forme de monticules ou de levées, caractérisé en ce que les monticules ou levées de l'échantillon imprimé ont une hauteur de 0,01 à 1 mm et un diamètre ou une largeur de 0,05 à 2 mm et couvrent 20 à 80% de la surface du support flexible, et contiennent un agent retardateur de flamme en poudre, qui forme par moussage une couche réfractaire, ainsi qu'un liant.

3. Matériau flexible rendu ignifuge suivant la revendication 1 ou 2, caractérisé en ce que le liant est un polyuréthanne, un polyacrylate ou un élastomère.

4. Matériau flexible rendu ignifuge suivant l'une des revendications 1 à 3, caractérisé en ce que le liant est une colle fusible à base d'un polyamide, d'un polyester ou d'un copolymère éthylène- acétate de vinyle.

5. Matériau flexible rendu ignifuge suivant l'une des revendications 1 à 4, caractérisé en ce que la fraction de liant dans l'échantillon imprimé va de 5 à 200, notamment de 10 à 50% en poids par rapport à l'agent retardateur de flamme.

6. Matériau flexible rendu ignifuge suivant l'une des revendications 1 à 5, caractérisé en ce que les monticules ou levées de l'échantillon imprimé ont un diamètre ou une largeur de 0,2 à 1 mm.

7. Matériau flexible rendu ignifuge suivant l'une des revendications 1 à 6, caractérisé en ce que l'échantillon imprimé d'agent retardateur de flamme couvre 30 à 70% de la surface du support flexible.

8. Matériau flexible rendu ignifuge suivant l'une des revendications 1 à 7, caractérisé en ce qu'il est un corps plan textile.

9. Matériau flexible rendu ignifuge suivant l'une des revendications 1 à 8, caractérisé en ce qu'il est une feuille.
